# EUROPÄISCHE PATENTSCHRIFT

(11) **EP 0 902 828 B1**
(45) Veröffentlichungstag und Bekanntmachung des Hinweises auf die Patenterteilung: **22.08.2001**
(21) Anmeldenummer: 97925984.3
(22) Anmeldetag: 05.06.1997
(51) Int. Cl.: C10M 169/02, C10M 115/08

(54) **SCHMIERFETTZUSAMMENSETZUNGEN**
LUBRICATING GREASE COMPOSITIONS
COMPOSITIONS DE GRAISSES DE LUBRIFICATION

(30) Priorität: 07.06.1996 DE 19622906
(43) Veröffentlichungstag der Anmeldung: 24.03.1999
(73) Patentinhaber: KLÜBER LUBRICATION MÜNCHEN KG, 81379 München (DE)
(72) Erfinder: LODERER, Dirk, D-82205 Gilching (DE); SOHN, Dieter, D-86926 Greifenberg (DE); KARDINAL, Herbert, D-85604 Zorneding (DE)
(74) Vertreter: Hering, Hartmut, Dipl.-Ing.
(86) Internationale Anmeldenummer: EP9702927
(87) Internationale Veröffentlichungsnummer: WO9747710

(56) Entgegenhaltungen:
- EP-A- 0 657 524
- WO-A-90/15125

## Beschreibung

Die Erfindung betrifft Schmierfettzusammensetzungen aus einer Grundölmischung, die aus einem Kohlenwasserstofföl und einem perfluorierten Polyalkyletheröl und einem kleinen Anteil Verdickungsmittel auf Basis einer Diharnstoffverbindung sowie üblichen Additiven besteht, die bei Gebrauchstemperaturen von mehr als 180°C bis zu 250°C ein besonders geräuschdämpfendes Verhalten aufweisen, sowie ein Verfahren zur Herstellung dieser Schmierfettzusammensetzungen.

Die Entwicklung von neuen Schmierstoffen muß mit der allgemeinen Weiterentwicklung der Technik einhergehen, die neue und höhere Anforderungen an die Schmierstoffzusammensetzungen stellt. Diesen Anforderungen sind die bekannten Schmierstoffe auf der Basis von Mineral- oder Syntheseölen nicht mehr gewachsen.

Anwendung finden Schmierstoffe in der Fahrzeugtechnik, Fördertechnik, dem Maschinenbau, der Bürotechnik sowie in industriellen Anlagen und Maschinen, aber auch in den Bereichen der Haushaltsmaschinen und der Unterhaltungselektronik.

In Wälzlagern sorgen die Schmierstoffe dafür, daß zwischen aufeinander gleitenden oder abrollenden Teilen ein trennender, lastübertragender Schmierfilm aufgebaut wird. Damit wird erreicht, daß die metallischen Oberflächen sich nicht berühren und somit auch kein Verschleiß auftritt. Daher müssen die Schmiermittel verschiedenen Anforderungen genügen, dazu gehören:
- extreme Betriebsbedingungen wie sehr hohe und sehr niedrige Drehzahlen und Belastungen,
- hohe Temperaturen, die durch hohe Drehzahlen und Belastungen oder durch Fremderwärmung bedingt sind,
- sehr tiefe Temperaturen durch geringe Eigenerwärmung der Lager in kalter Umgebung oder durch intensive Wärmeabfuhr an die kalte Umgebung,
- besondere Anforderungen des Anwenders an die Laufeigenschaften, z.B. geringe Reibung, Geräuscharmut, die Forderung nach extrem langen Laufzeiten ohne zwischenzeitliche Nachschmierung,
- ungünstige Umgebungsbedingungen und mangelnde Abdichtung der Lagerstelle, und
- Kraftwirkung auf den Schmierstoff, z.B. Fliehkraft, Schwerkraft, Schwingungen.

Wichtige Kenngrößen für eine lange Funktionsdauer eines fettgeschmierten Wälzlagers im Hochtemperaturbereich sind neben der oberen Gebrauchstemperatur gemäß DIN 51825 das Geräuschverhalten des Schmierstoffes. Ein Schmierfett kann bei Umlaufteilnahme (Überrollung, Walkung) Schwingungen im Wälzlager anregen, die als "Schmierstoffgeräusche" in den Frequenzbändern Medium 300 bis 1800 Hz und High 1800 bis 10000 Hz, gegenüber den Lagergeräuschen im Frequenzband Low bei 50 bis 300 Hz liegen. Das Schmierstoffgeräusch wird von den Geräuschspitzen überlagert, die bei der Überrollung von harten Partikeln durch die Wälzkörper in Form von Stroßimpulsen auf dem Lagerring entstehen. Die Bewertung des Geräuschverhaltens erfolgt nach der SKF-Bequiet-Methode, die auf der statistischen Auswertung der Geräuschspitzen und dem Zuordnen zu Geräuschklassen BQ1 bis BQ4 basiert. Mit steigenden Werten der Geräuschklasse verschlechtert sich das Geräuschverhalten und die Lebensdauer der Wälzlagerung (H. Werries, E. Paland, FVA-Studie zum Thema "Geräuscharme Schmierfett", Universität Hannover 1994). So charakterisieren 100 % Geräuschklasse BQ1 sehr gutes, und niedrige Prozentwerte ausschließlich in Geräuschklasse BQ4 sehr schlechtes Geräuschverhalten. Je besser das Geräuschverhalten eines Schmierfettes, desto geringer sind die durch den Schmierstoff erzwungenen Schwingungen der Lagerung. Dies ist. gleichbedeutend mit einer geringeren Belastung des Wälzlagers und längerer Funktionsdauer der Lagerung.

Aus der US-A 5 512 188 ist eine Schmiermittelzusammensetzung bekannt, die ein Grundöl, wie Trimethylolpropanpelargonat, Pentaerythritolpelargonat, Polyphenylether, Perfluoralkylether und Gemische davon, und ein Verdickungsmittel, wie ein Di- oder Polyharnstoff, umfaßt. Der Diharnstoff kann aus einem Diisocyanat und einem Amin, wie Octylamin und Anilin, hergestellt sein. Ferner kann die Schmiermittelzusammensetzung Bornitrid oder Polytetrafluorethylen (Festschmierstoffe) und Additive enthalten.

In der europäischen Patentanmeldung EP-A 0 657 524 werden Schmierfette beschrieben, die auf einem Mineral- bzw. einem Syntheseöl auf Kohlenwasserstoffbasis in Mischung mit einem perfluorierten Polyalkylether mit einem organischen oder einem anorganischen Verdicker verdickt sind, basieren. Die Gewichtsverhältnisse von Schmieröl und perfluoriertem Polyalkylether/Verdicker liegen im Bereich von 97:3 bis 80:20 und das Verhältnis von Schmieröl/perfluoriertem Polyalkylether liegt im Bereich von 95:5 bis 60:40. Mit diesen Schmierfetten wird eine Laufzeitverlängerung bei einer Gebrauchstemperatur von 170°C bis 175°C bei Zumischung der perfluorierten Polyalkyletherkomponente erreicht.

Aus US-A 5 145 591 sind geräuscharme Schmierfette bekannt, die auf thermisch stabilen Polyphenylethern, alkylierten Phenylethern, Polyolestern und aromatischen Carbonsäuren basieren, die mit 5 bis 30 Gew.-% Di- und/oder Polyharnstoffen verdichtet sind, die bei oberen Gebrauchstemperaturen von 180°C gemäß DIN 51 825 verwendet werden können. Für Gebrauchstemperaturen, die über 180°C liegen, müssen zur Zeit Schmierfette verwendet werden, die vollständig auf perfluorierten Polyalkylethern basieren, die mit PTFE, anorganischen Verdickern, wie Bentoniten, Aerosolen oder Metallseifen bzw. Metallkomplexseifen verdickt sind, eingesetzt werden.

Die Erfindung zielt darauf ab, eine Schmierstoffzusammensetzung bereitzustellen, die den oben genannten Anforderungen entspricht, insbesondere unter Hochtemperaturbedingungen anwendbar ist und dabei ein sehr gutes Geräuschverhalten aufweist, sowie lange Laufzeiten und im wesentlichen keine Verschleißerscheinungen des Wälzlagers bewirkt.

Hierzu wird erfindungsgemäß eine Schmierfettzusammensetzung bestehend aus einer Mischung aus einem Öl auf Kohlenwasserstoffbasis, einem perfluorierten Polyalkyletheröl und einem Diharnstoff als Verdickungsmittel sowie üblichen Additiven bereitgestellt.

Das Öl auf Kohlenwasserstoffbasis wird aus einem Ester einer aromatischen Di-, Tri- oder Tetracarbonsäure, mit einem oder in Mischung vorliegenden C₇- bis C₂₂-Alkoholen, einem Polyphenylether oder alkyliertem Polyphenyether, einem Ester von Trimethylolopropan, Pentaerythrit oder Dipentaerythrit mit alipahtischen C₇ bis C₂₂-Carbonsäuren, C₁₈-Dimersäureestern mit C₇ bis C₂₂-Alkoholen, Komplexester, als Einzelkomponenten oder in beliebiger Mischung hergestellt.

Die perfluorierten Polyalkylether der erfindungsgemäßen Schmierfettzusammensetzungen haben die allgemeine Formel

A'-(O-CF₂)ᵥ-(O-C₂F₄)_{w}-(O-C₃F₆)ₓ-(O-C₄F₈)_{y}-(O-CF₂CF(CF₃))₂-O-A''

in der A' gleich -CF₃, -C₂F₅, C₃F₇, -CF₂T, wobei T H oder Cl entspricht, ist,
A'' gleich A' oder verschieden -CF₃, -C₂F₅, -C₃F₇, -CF₂T, wobei T H oder Cl entspricht, ist, und
v, w, x, y und z ganze Zahlen ≥0 sind.

Bevorzugte Kettenbausteine sind
- (CF(CF₃)CF₂O)_{z}-,
- (CF(CF₃)CF₂O)_{z}-(CF₂O)ᵥ, wobei z/v ca. 40/1 beträgt,
-(CF₂CF₂O)_{w}-(CF₂o)ᵥ, wobei w/v ca. 3/2 beträgt und
-(CF₂CF₂O)_{w}-(CF₂O)ᵥ, wobei w/v ca. 2/3 beträgt.

Die bevorzugt eingesetzten perfluorierten Polyalkyletheröle sind thermisch stabile Öle mit niedrigen Verdampfungsraten bei 200°C wie handelsüblich erhältliche Aflunox-, Fomblin-, Krytox- oder Demnum-Öle, die in den erfindungsgemäßen Schmierfettzusammensetzungen eingesetzt werden. Nur mit perfluorierten Poplyalkyletherölen lassen sich die Schmierfettzusammensetzungen herstellen, die den Anforderungen im Hochtemperaturbereich genügen.

Bei den Verdickungsmitteln handelt es sich um das Reaktionsprodukt aus einem Diisocyanat, vorzugsweise 2,4-Diisocyanatotoluol, 2,6-Diisocyanatotoluol, 4-4'-Diisocyanattodiphenylmethan, 4-4'Diisocyanatodiphenyl, 4,4'-Diisocyanato-3,3'--dimethyldiphenyl, 4,4'-Diisocyanato-3,3'-dimethyldiphenylmethan, einzeln oder in Mischung und einem Amin der allgemeinen Formel (H₂N)ₓR, wobei x = 1 ist und R ein Alkyl- oder Alkylenrest mit 6 bis 22 Kohlenstoffatomen oder ein Arylrest mit 6 bis 12 Kohlenstoffatomen ist, einzeln oder in Mischung.

Darüberhinaus enthalten die erfindungsgemäßen Schmierfettzusammensetzungen übliche Additive gegen Korrosion, Oxidation und zum Schutz gegen Metalleinflüsse, die als Chelatverbindungen, Radikalfänger, UV-Umwandler, Reaktionsschichtbildner und dergleichen wirken.

Die erflindungsgemäßen Schmierfettzusammensetzungen werden im Verhältnis von größer 60/40 von Öl auf Kohlenwasserstoffbasis und perfluoriertem Polyalkyletheröl gemischt und mit 5 bis 30 Gew.-% der Diharnstoffverbindung verdickt und enthalten bis zu 10 Gew.-% Additive und/oder bis zu 10 Gew.-% organische oder anorganische Festschmierstoffe. Diese Festschmierstoffe können z.B. Polyimide, PTFE, Graphit, Metalloxide, Bornitrid, Molybdandisulfid oder Phosphate sein.

Bei diesen zusammengesetzten Schmierfetten ist die Viskosität des Öls auf Kohlenwasserstoffbasis im Bereich von 100 bis 500 mm²/s und die des perfluorierten Polyalkyletheröls 10 bis 1500 mm²/s.

Darüber hinaus weisen die Schmierfettzusammensetzungen Tropfpunkte nach DIN ISO 2176 von >240°C auf und sind gemäß DIN 51825 für obere Gebrauchstemperaturen bis zu 250°C geeignet.

Die erfindungsgemäßen Schmierfettzusammensetzungen werden entweder dadurch erhalten, daß das mit Diharnstoff verdickte Öl auf Kohlenwasserstoffbasis mit dem perfluorierten Polyalkyletheröl gemischt wird und anschließend über einen Hochdruckhomogenisator und/oder Dreiwalzenstuhl homogenisiert wird oder dadurch, daß das Öl auf Kohlenwasserstoffbasis mit dem perfluorierten Polyalkyletheröl gemischt wird und in dieser Mischung durch Synthese der Diharnstoffverbindung verdickt und anschließend über einen Hochdruckhomogenisator und/oder Dreiwalzenstuhl homogenisiert wird.

Die Erfindung wird nun durch die folgenden Beispiele näher erläutert.

### Beispiel

### Beispiel 1 (B1)

In 700 g eines Dialkylphenyletheröls, das Alkylreste mit 8 Kohlenstoffatomen aufweist, werden 120,8 g eines Gemisches aus 2,4- und 2,6-Toluylendiisocyanat mit 129,9 g Anilin umgesetzt. Nachdem die exotherme Reaktion abgeschlossen ist, wird der Sud auf 160°C aufgeheizt. Während des Abkühlens werden 20 g eines handelsüblichen Antioxidanten, 20 g eines handelsüblichen Verschleißschutzadditives und 10 g eines handelsüblichen Korrosionsschutzmittels zugesetzt. Anschließend werden 667 g eines perfluorierten Polyalkylethers mit einer Viskosität von 200 mm²/s bei 40°C zugesetzt. Der Fettsud wird durch einmalige Hochdruckhomogenisierung und anschließendes Walzen auf einem Dreiwalzenstuhl homogenisiert. Man erhält auf diese Weise ein Fett der NLGI-Klasse 2 nach DIN ISO 2137. Dieses so erhaltene Fett wird auf einem Geräuschprüfstand geprüft. Gegenüber handelsüblichen Schmierfetten wurde ein besonders geräuscharmes Verhalten gemessen.

### Beispiel 2 (B2)

In einer zweiphasigen Mischung aus 800 g Esteröl, bestehend aus einem Ester der Trimellitsäure und einem Alkoholgemisch aus C₈- und C₁₀-Alkoholen, mit 1000 g perfluoriertem Polyalkylether mit einer Viskosität von 400 mm²/s bei 40°C werden 78,7 g Diphenylmethanisocyanat mit 81,3 g Octylamin in gleicher Weise wie in Beispiel 1 umgesetzt, mit 40 g handelsüblichen Zusätzen versehen und durch mehrmaliges Walzen auf einem Dreiwalzenstuhl homogenisiert. Man erhält auf diese Weise ein Fett der NLGI-Klasse 2 nach DIN ISO 2137 mit besonders geräuscharmem Verhalten.

### Beispiel 3 (B3)

Die Schmierfettzusammensetzung wurde analog Beispiel 2 hergestellt, mit der Ausnahme, daß die vorgelegte Ölmischung aus 800 g Esteröl und 800 g perfluoriertem Polyalkylether bestand.

Man erhält auf diese Weise ein Fett der NLGI-Klasse 2 nach DIN ISO 2137 mit besonders geräuscharmem Verhalten.

### Beispiel 4(BL)

Die Schmierfettzusammensetzung wurde analog Beispiel 2 hergestellt, mit der Ausnahme, daß die vorgelegte Ölmischung aus 800 g Esteröl und 500 g perfluoriertem Polyalkylether bestand.

Man erhält auf diese Weise ein Fett der NLGI-Klasse 2 nach DIN ISO 2137 mit besonders geräuscharmem Verhalten.

### Beispiel 5 (B5)

Die Schmierfettzusammensetzung wurde analog Beispiel 2 hergestellt, mit der Ausnahme, daß die vorgelegte Ölmischung aus 800 g Esteröl und 200 g perfluoriertem Polyalkylether bestand.

Man erhält auf diese Weise ein Fett der NLGI-Klasse 2 nach DIN ISO 2137 mit besonders geräuscharmem Verhalten.

### Beispiel 6 (B6)

Die Schmierfettzusammensetzung wurde analog Beispiel 2 hergestellt, mit der Ausnahme, daß dem vorgelegten 800 g Esteröl kein perfluorierter Polyalkylether zugegeben wurde. Man erhält auf diese Weise ein Fett der NLGI-Klasse 2 nach DIN ISO 2137 mit besonders geräuscharmem Verhalten.

### Beispiel 7 (B7)

Die Schmierfettzusammensetzung wurde analog Beispiel 6 hergestellt, mit der Ausnahme, daß statt der 800 g Esteröl aus Trimellitsäure und C₈- und C₁₀-Alkoholen 800 g Esteröl aus Pyromellitsäure und C₈- und C₁₀-Alkoholen verwendet wurden.

### Beispiel 8 (B8; Vergleichsbeispiel)

Handelsübliches Produkt aus perfluoriertem Polyalkylether (PFPE) der mit Polytetrafluorethylen (PTFE) verdickt ist.

Die folgenden Tabellen zeigen die Eigenschaften der Schmiermittel der Beispiele 1 bis 8.

In Tabelle 1 sind die Meßergebnisse hinsichtlich der Geräuschprüfung der nach den Beispielen 1 bis 8 hergestellten Schmierfettzusammensetzungen nach DIN ISO 2137 angegeben.

**Tabelle 1**

| Schmierfett | B1 | B2 | B3 | B4 | B5 | B6 | B6 | B7 | B8 |
|---|---|---|---|---|---|---|---|---|---|
| FAG FE-9, DIN T2 Prüftemperatur (°C) (A, 6000, 1500) | 220 | 220 | 220 | 220 | 220 | 200 | 180 | 200 | 240 |
| Laufzeit L₅₀ Weinbull | 156 | 210 | 142 | 81 | 56 | 20 | 530 | 113 | 83 |
| NLGI-Klasse (DIN ISO 2176) | 2 | 2 | 2 | 2 | 2 | 2 | 2 | 2 | 2 |
| Tropfpunkt DIN ISO 2176) | >240 | >240 | >240 | >240 | >240 | >240 | | >240 | ca.170 |
| Geräuschklasse SFK-Bequiet | | | | | | | | | |
| % BQ1 | 39 | 94 | 89 | 90 | 85 | 88 | | 99 | 0 |
| % BQ2 | 82 | 98 | 98 | 98 | 97 | 96 | | 100 | 5 |

In Tabelle 2 sind die Gewichtsverhältnisse der Schmierfettzusammensetzungen der Beispiele 1 bis 8 angegeben.

**Tabelle 2**

| Schmierfett | B1 | B2 | B3 | B4 | B5 | B6 | B7 | B8 |
|---|---|---|---|---|---|---|---|---|
| Gew.-% Schmieröl auf CH-Basis | 42 | 40 | 44,4 | 53,4 | 66,6 | 80 | 80 | 0 |
| Gew.-% Konsistenzgeber und Additive | 18 | 10 | 11,2 | 13,3 | 16,7 | 20 | 20 | 20 |
| Gew.-% perfluoriertes Polyalkyletheröl | 40 | 50 | 44,4 | 33,3 | 16,7 | 0 | 0 | 80 |

In Tabelle 3 sind die Mischungsverhältnisse von Öl auf Kohlenwasserstoffbasis und perfluoriertem Polyalkyletheröl angegeben.

**Tabelle 3**

| Schmierfett | B1 | B2 | B3 | B4 | B5 | B6 | B7 | B8 |
|---|---|---|---|---|---|---|---|---|
| Gew.-% Schmieröl auf CH-Basis | 51,2 | 44,4 | 50 | 61,6 | 80 | 100 | 100 | 0 |
| Gew.-% perfluorietes Polyalkyletheröl | 48,8 | 55,6 | 50 | 38,4 | 20 | 0 | 0 | 100 |

Die Tabellen 1 und 2 zeigen, daß das Schmierfett B6 auf der Basis eines Esteröls, das mit Diharnstoff verdickt wurde, den Anforderungen an eine obere Gebrauchstemperatur von 180!C gemäß DIN 51825 um den Faktor 5 übersteigt, jedoch das Kriterium einer L₅₀-Laufzeit von mindestens 100 Stunden gemäß DIN 51825 auf der FAG FE-9 Wälzlagerprüfmaschine bei 200°C nicht annähernd erfüllt. Das Kriterium einer oberen Gebrauchstemperatur von 200°C wird nur mit thermisch sehr stabilen Diharnstoffetten auf Basis von Pyromellitsäureestern erfüllt (B7). Tabelle 3 zeigt, daß durch Zugabe von perfluoriertem Polyalkyletheröl eine obere Gebrauchstemperatur von 220°C gemäß DIN 51825 nur erreicht wird, wenn der Masseanteil von perfluoriertem Polyalkylether in Ölmischung mit Schmieröl auf Kohlenwasserstoffbasis über 40 Gew.-% liegt.

Ferner geht aus Tabelle 1 hervor, daß die erfindungsgemäßen Schmierfettzusammensetzungen ein besseres Geräuschverhalten zeigen als eine handelsübliche Schmierfettzusammensetzung (Vergleichsbeispiel B8).

## Patentansprüche

1. Schmierfettzusammensetzung bestehend aus einer Mischung aus
(a) einem Öl auf Kohlenwasserstoffbasis, das aus einem Ester einer aromatischen Di-, Tri- oder Tetracarbonsäure, mit einem oder in Mischung vorliegenden C₇- bis C₂₂-Alkoholen, einem Polyphenylether oder alkyliertem Polyphenylether, einem Ester von Trimethylolopropan, Pentaerythrit oder Dipentaerythrit mit aliphatischen C₇- bis C₂₂-Carbonsäuren, C₁₈-Dimersäureester mit C₇- bis C₂₂-Alkoholen, Komplexester, als Einzelkomponenten oder in beliebiger Mischung hergestellt wird,
(b) einem perfluorierten Polyalkyletheröl der allgemeinen Formel
A'-(O-CF₂)ᵥ-(O-C₂F₄)_{w}-(O-C₃F₆)ₓ-(O-C₄F₈)_{y}-(O-CF₂CF(CF₃))_{z}-O-A''
in der A' gleich -CF₃, -C₂F₅, -C ₃F₇, -CF₂T, wobei T H oder Cl entspricht, ist,
A'' gleich A' oder verschieden -CF₃, -C₂F₅, -C₃F₇, -CF₂T, wobei T H oder Cl entspricht, ist, und
v, w, x, y und z ganze Zahlen ≥0 sind,
(c) einem Diharnstoff als Verdickungsmittel, das das Reaktionsprodukt aus einem Diisocyanat und einem Amin der allgemeinen Formel (H₂N)ₓR ist, wobei R ein Alkylrest mit 6 bis 22 Kohlenstoffatomen oder ein Arylrest mit 6 bis 12 Kohlenstoffatomen ist und x 1 ist,
(d) üblichen Additiven und
(e) organische und anorganische Festschmierstoffe ausgewählt aus Polyimiden, PTFE, Graphit, Metalloxide, Bornitrid, Molybdändisulfid und Phosphate.

2. Schmierfettzusammensetzung nach Anspruch 1, **dadurch gekennzeichnet, daß** das Mischungsverhältnis der Ölkomponenten von Kohlenwasserstofföl und perfluoriertem Polyalkyletheröl größer als 60/40 ist, die mit 5 bis 30 Gew.-% Diharnstoff verdickt sind und der bis zu 10 Gew.-% Additive und/oder bis zu 10 Gew . - % organische oder anorganische Festschmierstoffe hinzugegeben werden.

3. Schmierfettzusammensetzungen nach Anspruch 1 oder 2, **dadurch gekennzeichnet,** daß die Viskosität des Öls auf Kohlenwasserstoffbasis im Bereich von 10 bis 500 mm²/s und die des perfluorierten Polyalkyletheröls 10 bis 1500 mm²/s liegt.

4. Schmierfettzusammensetzungen nach einem der vorherigen Ansprüche, **dadurch gekennzeichnet,** daß die Tropfpunkte nach DIN ISO 2176 größer als 240°C sind.

5. Verfahren zur Herstellung der Schmierfettzusammensetzungen nach einem der Ansprüche 1 bis 4, **dadurch gekennzeichnet,** daß sie entweder dadurch erhalten werden, daß das mit Diharnstoff verdickte Öl auf Kohlenwasserstoffbasis mit dem perfluorierten Polyalkyletheröl gemischt wird und anschließend über einen Hockdruckhomogenisator und/oder Dreiwalzenstuhl homogenisiert wird oder dadurch, daß das Öl auf Kohlenwasserstoffbasis mit dem perfluorierten Polyalkyletheröl gemischt wird und in dieser Mischung durch Synthese der Diharnstoffverbindung verdickt und anschließend über einen Hochdruckhomogenisator und/oder Dreiwalzenstuhl homogenisiert wird.

6. Schmierfettzusammensetzungen nach einem der Ansprüche 1 bis 5 für Anwendungen für obere Gebrauchstemperaturen von mehr als 180°C bis zu 250°C gemäß DIN 51825.

## Claims

1. Grease composition consisting of a mixture of
(a) an oil based on hydrocarbon, which is produced from an ester of an aromatic dicarboxylic, tricarboxylic or tetracarboxylic acid, with one or mixed C₇ to C₂₂ alcohols, a polyphenylether or alkylated polyphenylether, an ester of trimethylolopropane, pentaerythritol or dipentaerythritol with aliphatic C₇ to C₂₂ carboxylic acids, C₁₈ dimer acid esters with C₇ to C₂₂ alcohols, complex esters, as individual components or in any mixture,
(b) a perfluorinated polyalkylether oil of the general formula
A'-(O-CF₂)ᵥ -(O-C₂F₄)_{w} ― (O-C₃F₆)ₓ ― (O-C₄F₈)_{y} - (O-CF₂CF(CF₃))₂-O-
A"in which A' is ―CF₃, -C₂F₅, -C₃F₇, -CF₂T, wherein T corresponds to H or Cl,
A" is A' or different -CF₃, -C₂F₅, -C₃F₇, -CF₂T, wherein T corresponds to H or Cl, and v, w, x, y and z are whole numbers ≥ 0,
(c) a diurea as thickener, which is the reaction product of a diisocyanate and an amine of the general formula (H₂N)ₓR, wherein R is an alkyl radical having 6 to 22 carbon atoms or an aryl radical having 6 to 12 carbon atoms and x is 1,
(d) conventional additives, and
(e) organic and inorganic solid lubricants selected from polyimides, PTFE, graphite, metal oxides, boron nitride, molybdenum disulphide and phosphates.

2. Grease composition according to claim 1, characterised in that the mixing ratio of the oil components of hydrocarbon oil and perfluorinated polyalkylether oil is greater than 60/40, which are thickened with 5 to 30 wt.% of diurca and to which up to 10 wt.% of additives and/or up to 10 wt.% of organic or inorganic solid lubricants are added.

3. Grease compositions according to claim 1 or 2, characterised in that the viscosity of the oil based on hydrocarbon lies in the range from 10 to 500 mm²/s and that of the perfluorinated polyalkylether oil 10 to 1,500 mm²/s.

4. Grease compositions according to one of the previous claims, characterised in that the dropping points according to DIN ISO 2176 are greater than 240°C.

5. Process for producing the grease compositions according to one of claims I to 4, characterised in that they are obtained either by mixing the oil based on hydrocarbon and thickened with diurea with the perfluorinated polyalkylether oil and then homogenising via a high-pressure homogeniser and/or three-roller mill, or by mixing the oil based on hydrocarbon with the perfluorinated polyalkylether oil and thickening in this mixture by synthesising the diurea compound and then homogenising via a high-pressure homogeniser and/or three-roller mill.

6. Grease compositions according to one of claims 1 to 5 for applications for upper working temperatures of more than 180°C up to 250°C according to DIN 51 825.

## Revendications

1. Compositions de graisses de lubrification contenant un mélange comportant
(a) une huile à base d'hydrocarbure, qui est fabriquée à partir d'un ester d'un acide aromatique di-, tri- ou tétracarboxylique, avec un alcool en C₇ à C₂₂ ou un alcool en C₇ à C₂₂ existant dans le mélange, un polyphényléther ou un polyphényléther d'alcoyle, un ester de triméthylolopropane, de pentaérythrite ou dipentaérythrite avec un acide aliphatique carboxylique en C₇ à C₂₂, un ester acide dimère en C₁₈ avec des alcools C₇ à C₂₂, un ester complexe, comme composants élémentaires ou dans un mélange quelconque,
(b) une huile de polyalcoyléther perfluorée de formule générale
A'- (O-CF₂)ᵥ - (O-C₂ F₄)_{w} - (O-C₃F₆)ₓ - (O-C₄F₈)_{y} - (O ― CF₂(CF₃))_{z} - O-A"
dans lequel A' est identique à ―CF₃, -C₂F₅, -C₃F₇, - CF₂T, où T représente H ou Cl, A" est identique à A' ou en est différent et représente ―CF₃, -C₂F₅, -C₃F₇,-CF₂T, où T représente H ou Cl, et v, w, x, y et z sont des nombres entiers positifs ou égaux à 0,
(c) une diurée en tant qu'agent épaississant, qui est le produit de réaction entre un diisocyanate et un amide de formule générale (H₂N)ₓR, où R est un reste alcoyle avec 6 à 2 atomes de carbone ou un reste aryle avec ― à 12 atomes de carbone, et x est égal à 1,
(d) des additifs usuels, et
(e) des lubrifiants solides organiques et inorganiques, choisis parmi des polyimides, des PTFE, du graphite, des oxydes métalliques, du nitrure de bore, du disulfure de molybdène, et du phosphate.

2. Compositions de graisses de lubrification suivant la revendication 1, caractérisées en ce que la proportion en mélange des composants huileux d'huile d'hydrocarbure et d'huile de polyalcoyléther est supérieur à 60/40, qui sont épaissis avec de 5 à 30 % en poids de diurée et auxquels sont ajoutés jusqu'à 10 % en poids d'additifs et/ou jusqu'à 10 % en poids de lubrifiants solides organiques ou inorganiques.

3. Compositions de graisses de lubrification suivant la revendication 1 ou 2, caractérisées en ce que la viscosité de l'huile à base d'hydrocarbure va de 10 à 500 mm²/s et celle de l'huile de polyalcoyléther perfluorée va de 10 à 1500 mm²/s.

4. Compositions de graisses de lubrification suivant l'une des revendications précédentes, caractérisées en ce que les points de suintement sont d'après la norme DIN ISO 2176 supérieurs à 240 °C.

5. Compositions de graisses de lubrification suivant une des revendications 1 à 4, caractérisées en ce que elles sont soit obtenues de façon que l'huile épaissie avec diurée à base d'hydrocarbures est mélangée avec l'huile de polyalcoyléther et ensuite sont homogénéisées par un homogénisateur sous pression et/ou d'un moulin à trois cylidres ou de façon que l'huile à base d'hydrocarbures est mélangée avec l'huile de polyalcoyléther perfluorée et épaissie, dans ce mélange, par la synthèse de liaison de diurée et ensuite est homogénéisée par un homogénisateur sous pression et/ou d'un moulin à trois cylindres.

6. Compositions de graisses de lubrification suivant une des revendications 1 à 5 destinées à être utilisées à des températures d'utilisation élevées, de plus de 180 °C jusqu'à 250 °C, suivant la norme DIN 51825.
